# EUROPÄISCHE PATENTSCHRIFT

(11) **EP 3 408 416 B1**
(45) Veröffentlichungstag und Bekanntmachung des Hinweises auf die Patenterteilung: **10.11.2021**
(21) Anmeldenummer: 17703345.3
(22) Anmeldetag: 25.01.2017
(51) Int. Cl.: C21D 1/19, C21D 1/26, C21D 1/18, C21D 1/673, C21D 8/00, C21D 9/00, C21D 1/667, C21D 1/62, C21D 1/60, C21D 1/613

(54) **WÄRMEBEHANDLUNGSVERFAHREN UND WÄRMEBEHANDLUNGSVORRICHTUNG**
HEAT TREATMENT METHOD AND HEAT TREATMENT DEVICE
PROCÉDÉ DE TRAITEMENT THERMIQUE ET DISPOSITIF DE TRAITEMENT THERMIQUE

(30) Priorität: 25.01.2016 DE 102016201025
(43) Veröffentlichungstag der Anmeldung: 05.12.2018
(73) Patentinhaber: Schwartz GmbH, 52152 Simmerath (DE)
(72) Erfinder: REINARTZ, Andreas, 52156 Monschau (DE)
(74) Vertreter: Keenway Patentanwälte Neumann Heine Taruttis
(86) Internationale Anmeldenummer: PCT/EP2017/051510
(87) Internationale Veröffentlichungsnummer: WO 2017/129602

(56) Entgegenhaltungen:
- EP-A1- 2 497 840
- DE-A1-102010 049 205
- DE-A1-102014 201 259
- DE-B3-102010 004 081
- DE-B4-102010 049 205
- KR-A- 20140 081 619
- US-A1- 2014 070 552
- US-A1- 2015 299 817

## Beschreibung

Die Erfindung betrifft ein Verfahren und eine Vorrichtung zur gezielten bauteilzonenindividuellen Wärmebehandlung eines Stahlbauteils.

In der Technik besteht bei vielen Anwendungsfällen in unterschiedlichen Branchen der Wunsch nach hochfesten Metallblechteilen bei geringem Teilegewicht.

Beispielsweise ist es in der Fahrzeugindustrie das Bestreben, den Kraftstoffverbrauch von Kraftfahrzeugen zu reduzieren und den CO₂-Ausstoß zu senken, dabei aber gleichzeitig die Insassensicherheit zu erhöhen. Es besteht daher ein stark zunehmender Bedarf an Karosseriebauteilen mit einem günstigen Verhältnis von Festigkeit zu Gewicht. Zu diesen Bauteilen gehören insbesondere A- und B-Säulen, Seitenaufprallschutzträger in Türen, Schweller, Rahmenteile, Stoßstangenfänger, Querträger für Boden und Dach, vordere und hintere Längsträger. Bei modernen Kraftfahrzeugen besteht die Rohkarosse mit einem Sicherheitskäfig üblicherweise aus einem gehärteten Stahlblech mit ca. 1.500MPa Festigkeit. Dabei werden vielfach Al-Si-beschichtete Stahlbleche verwendet. Zur Herstellung eines Bauteils aus gehärtetem Stahlblech wurde der Prozess des so genannten Presshärtens entwickelt. Dabei werden Stahlbleche zuerst auf Austenittemperatur erwärmt, dann in ein Pressenwerkzeug gelegt, schnell geformt und durch das wassergekühlte Werkzeug zügig auf weniger als Martensitstarttemperatur abgeschreckt. Dabei entsteht hartes, festes Martensitgefüge mit ca. 1.500MPa Festigkeit. Ein solcherart gehärtetes Stahlblech weist aber nur eine geringe Bruchdehnung auf. Die kinetische Energie eines Aufpralls kann deshalb nicht ausreichend in Verformungswärme umgesetzt werden. Für die Automobilindustrie ist es daher wünschenswert, Karosseriebauteile herstellen zu können, die mehrere unterschiedliche Dehnungs- und Festigkeitszonen im Bauteil aufweisen, so dass eher feste Bereiche (im Folgenden erste Bereiche) einerseits und eher dehnfähige Bereiche (im Folgenden zweite Bereiche) andererseits in einem Bauteil vorliegen. Einerseits sind Bauteile mit hoher Festigkeit grundsätzlich wünschenswert, um mechanisch hoch belastbare Bauteile mit geringem Gewicht zu erhalten. Auf der anderen Seite sollen auch hochfeste Bauteile partiell weiche Bereiche haben können. Dieses bringt die gewünschte, partiell erhöhte Deformierbarkeit im Crashfall. Nur damit kann die kinetische Energie eines Aufpralls abgebaut werden und so die Beschleunigungskräfte auf Insassen und das übrige Fahrzeug minimiert werden. Zudem erfordern moderne Fügeverfahren entfestigte Stellen, die das Fügen artgleicher oder unterschiedlicher Materialien ermöglichen. Oft müssen beispielsweise Falz- Crimp- oder Nietverbindungen zum Einsatz kommen, die verformbare Bereiche im Bauteil voraussetzen.

Dabei sollten die allgemeinen Ansprüche an eine Produktionsanlage weiterhin beachtet sein: so sollte es zu keiner Taktzeiteinbuße an der Presshärteanlage kommen, die Gesamtanlage sollte uneingeschränkt allgemein verwendet und schnell produktspezifisch umgerüstet werden können. Der Prozess sollte robust und wirtschaftlich sein und die Produktionsanlage nur minimalen Platz benötigen. Die Form und Kantengenauigkeit des Bauteils sollte hoch sein.

Bei allen bekannten Verfahren erfolgt die gezielte Wärmebehandlung des Bauteils in einem zeitintensiven Behandlungsschritt, der wesentlichen Einfluss auf die Taktzeit der gesamten Wärmebehandlungsvorrichtung hat.

Bekannt sind Verfahren zur Wärmebehandlung beispielsweise aus der US 2015/ 299 817 A1, DE 10 2014 201 259 A1 und DE 10 2010 049 205 A1.

Aufgabe der Erfindung ist es daher, ein Verfahren und eine Vorrichtung zur gezielten bauteilzonenindividuellen Wärmebehandlung eines Stahlbauteils anzugeben, wobei Bereiche unterschiedlicher Härte und Duktilität erzielbar sind, bei dem der Einfluss auf die Taktzeit der gesamten Wärmebehandlungsvorrichtung minimiert ist. Erfindungsgemäß wird diese Aufgabe durch ein Verfahren mit den Merkmalen des unabhängigen Anspruches 1 gelöst. Die Aufgabe wird ferner durch eine Vorrichtung nach Anspruch 8 gelöst. Vorteilhafte Weiterbildungen ergeben sich aus den jeweils abhängigen Ansprüchen.

Ein Stahlbauteil wird zunächst bis unterhalb der Austenitisierungstemperatur AC3 erwärmt.

Anschließend wird das Stahlbauteil in eine Behandlungsstation transferiert. Hier wird der zweite oder die zweiten Bereiche möglichst rasch innerhalb einer Behandlungszeit t_{B} abgekühlt. In einer bevorzugten Ausführungsform der Wärmebehandlungsvorrichtung weist die Behandlungsstation eine Positioniereinrichtung auf, mit deren Hilfe die genaue Positionierung der einzelnen Bereiche gewährleistet wird. Die schnelle Abkühlung des zweiten oder der zweiten Bereiche erfolgt in einer bevorzugten Ausführungsform des Verfahrens durch Anblasen mit einem gasförmigen Fluid, beispielsweise Luft oder einem Schutzgas. Die Behandlungsstation weist dazu in einer vorteilhaften Ausführungsform eine Vorrichtung zum Anblasen des beziehungsweise der zweiten Bereiche auf. Diese Vorrichtung kann beispielsweise eine oder mehrere Düsen aufweisen. In einer vorteilhaften Ausführungsform des Verfahrens erfolgt das Anblasen des zweiten oder der zweiten Bereiche durch Anblasen mit einem gasförmigen Fluid, wobei dem gasförmigen Fluid Wasser, beispielsweise in vernebelter Form, beigefügt ist. Dazu weist die Vorrichtung in einer vorteilhaften Ausführungsform eine oder mehrere Vernebelungsdüsen auf. Durch das Anblasen mit dem mit Wasser versetzten gasförmigen Fluid wird die Wärmeabfuhr aus dem oder aus den zweiten Bereichen erhöht. Nach Ablauf der Behandlungszeit t_{B} hat der zweite Bereich beziehungsweise haben die zweiten Bereiche eine Abkühlstopptemperatur ϑ_{S} erreicht. Die Behandlungszeit t_{B} bewegt sich dabei üblicherweise im Bereich weniger Sekunden. Dabei kann der zweite beziehungsweise können die zweiten Bereiche auch bis deutlich unter die Martensit-Starttemperatur M_{S} abgekühlt werden. Die Martensit- Starttemperatur M_{S} liegt beispielsweise für den häufig verwendeten Karosseriebaustahl 22MnB5 bei ca. 410 °C. Der erste Bereich beziehungsweise die ersten Bereiche werden in der Behandlungsstation keiner besonderen Behandlung unterzogen, d.h. sie werden weder angeblasen noch über andere besonderen Maßnahmen beheizt oder gekühlt. Der beziehungsweise die ersten Bereiche kühlen in der Behandlungsstation beispielsweise über natürliche Konvektion langsam ab. Es hat sich als vorteilhaft erwiesen, wenn in der Behandlungsstation Maßnahmen für die Verringerung der Temperaturverluste des ersten beziehungsweise der ersten Bereiche getroffen sind. Solche Maßnahmen können beispielsweise das Anbringen eines Wärmestrahlungsreflektors und/oder das Isolieren von Oberflächen der Behandlungsstation im Bereich des ersten beziehungsweise der ersten Bereiche sein.

Anschließend, d.h. nach Ablauf der Behandlungszeit t_{B} wird das Stahlbauteil in einen zweiten Ofen transferiert. In diesem zweiten Ofen wird das gesamte Stahlbauteil beheizt. Die Beheizung kann beispielsweise durch Wärmestrahlung erfolgen. Dabei verbleibt das Stahlbauteil während einer Verweilzeit t₁₃₀ im zweiten Ofen, die so bemessen ist, dass die Temperatur des ersten beziehungsweise der ersten Bereiche über die AC3-Temperatur ansteigt. Da der zweite beziehungsweise die zweiten Bereiche aus den vorhergehenden Verfahrensschritten zu Beginn der Verweilzeit t₁₃₀ eine deutlich niedrigeren Temperatur aufweisen als der beziehungsweise die ersten Bereiche, haben sie zum Ende der Verweilzeit t₁₃₀ im zweiten Ofen die AC3-Temperatur nicht erreicht. Anschließend kann das Stahlbauteil in ein Presshärtewerkzeug transferiert werden, wobei der erste beziehungsweise die ersten Bereiche vollständige austenitisiert sind, während der zweite beziehungsweise die zweiten Bereiche nicht austenitisiert sind, so dass durch das Abschrecken bei einem anschließenden Presshärten der erste beziehungsweise die ersten Bereiche martensitisches Gefüge mit hohen Festigkeitswerten bilden. Da der zweite beziehungsweise die zweiten Bereiche in dem Verfahren zu keiner Zeit austenitisiert wurden, weisen sie nach dem Presshärteschritt feritisch-perlitisches Gefüge mit nur geringen Festigkeitswerten bei hoher Duktilität auf.

Erfindungsgemäß werden die Bauteile nach wenigen Sekunden in der Behandlungsstation, die zudem über eine Positioniervorrichtung verfügen kann, um die genaue Positionierung der unterschiedlichen Bereiche zu gewährleisten, in einen zweiten Ofen befördert, die vorzugsweise keine speziellen Vorrichtungen zur unterschiedlichen Behandlung der verschiedenen Bereiche besitzt. Erfindungsgemäß wird lediglich eine Ofentemperatur ϑ₄, d.h. eine im Wesentlichen homogene Temperatur im gesamten Ofenraum, eingestellt, die oberhalb der Austenitisierungstemperatur AC3 liegt. Klar konturierte Abgrenzungen der einzelnen Bereiche sind realisierbar und durch den geringen Temperaturunterschied zwischen den beiden Bereichen wird der Verzug der Bauteile minimiert. Geringe Spreizungen im Temperaturniveau des Bauteils wirken sich vorteilhaft bei der weiteren Verarbeitung in der Presse aus.

Vorteilhafterweise ist in einer Ausführungsform ein Durchlaufofen als erster Ofen vorgesehen. Durchlauföfen weisen in der Regel eine große Kapazität auf und sind für die Massenproduktion besonders gut geeignet, da sie sich ohne großen Aufwand beschicken und betreiben lassen. Aber auch ein Batchofen, beispielsweise ein Kammerofen, kann als erster Ofen eingesetzt werden.

Vorteilhafterweise ist in einer Ausführungsform der zweite Ofen ein Durchlaufofen.

Sind sowohl erster als auch zweiter Ofen als Durchlaufofen ausgeführt, können die notwendigen Verweilzeiten für die den oder die ersten und zweiten Bereiche in Abhängigkeit der Bauteillänge über die Einstellung der Fördergeschwindigkeit und der Auslegung der jeweiligen Ofenlänge realisiert werden. Eine Beeinflussung der Taktzeit der gesamten Produktionslinie mit Wärmebehandlungsvorrichtung und Presse für ein anschließendes Presshärten ist so vermeidbar.

In einer alternativen Ausführungsform ist der zweite Ofen ein Batchofen, beispielsweise ein Kammerofen.

In einer bevorzugten Ausführungsform weist die die Behandlungsstation eine Vorrichtung zum schnellen Abkühlen eines oder mehrerer zweiter Bereiche des Stahlbauteils auf. In einer vorteilhaften Ausführungsform weist die Vorrichtung eine Düse zum Anblasen des oder der zweiten Bereiche des Stahlbauteils mit einem gasförmigen Fluid, beispielsweise Luft oder ein Schutzgas wie beispielsweise Stickstoff, auf. Dazu weist die Vorrichtung in einer vorteilhaften Ausführungsform eine oder mehrere Vernebelungsdüsen auf. Durch das Anblasen mit dem mit Wasser versetzten gasförmigen Fluid wird die Wärmeabfuhr aus dem oder aus den zweiten Bereichen erhöht.

In einer weiteren Ausführungsform wird der zweite beziehungsweise werden die zweiten Bereiche über Wärmeleitung, beispielsweise durch das Inkontaktbringen mit einem Stempel oder mehreren Stempeln gekühlt, der beziehungsweise die eine deutlich niedrigere Temperatur als das Stahlbauteil aufweist oder aufweisen. Dazu kann der Stempel aus einem gut wärmeleitenden Werkstoff hergestellt sein und / oder direkt oder indirekt gekühlt sein. Auch eine Kombination der Kühlungsarten ist denkbar.

Mit dem erfindungsgemäßen Verfahren und der erfindungsgemäßen Wärmebehandlungsvorrichtung kann Stahlbauteilen mit jeweils einem oder mehreren ersten und/oder zweiten Bereichen, die auch komplex geformt sein können, wirtschaftlich ein entsprechendes Temperaturprofil aufgeprägt werden, da die unterschiedlichen Bereiche konturscharf sehr schnell auf die notwendigen Prozesstemperaturen gebracht werden können.

Erfindungsgemäß ist es mit dem gezeigten Verfahren und mit der erfindungsgemäßen Wärmebehandlungsvorrichtung möglich, nahezu beliebig viele zweite Bereiche einzustellen. Der zweite oder die zweiten Bereiche wurden während des Verfahrensablauf nie austenitisiert und weisen auch nach dem Abpressen geringe Festigkeitswerte ähnlich den ursprünglichen Festigkeiten des unbehandelten Stahlbauteils auf. Auch ist die gewählte Geometrie der Teilbereiche frei wählbar. Punkt- oder linienförmige Bereiche sind ebenso wie z.B. großflächige Bereiche darstellbar. Auch die Lage der Bereiche ist unerheblich. Die zweiten Bereiche können vollständig von ersten Bereichen umschlossen sein, oder sich am Rand des Stahlbauteils befinden. Selbst eine vollflächige Behandlung ist denkbar. Eine besondere Orientierung des Stahlbauteils zur Durchlaufrichtung ist zum Zwecke des erfindungsgemäßen Verfahrens zur gezielten bauteilzonenindividuellen Wärmebehandlung eines Stahlbauteils nicht erforderlich. Eine Begrenzung der Anzahl der gleichzeitig behandelten Stahlbauteile ist allenfalls durch das Presshärtewerkzeug oder die Fördertechnik der gesamten Wärmebehandlungsvorrichtung gegeben. Die Anwendung des Verfahrens auf bereits vorgeformte Stahlbauteile ist ebenfalls möglich. Durch die dreidimensional ausgeformten Oberflächen bereits vorgeformter Stahlbauteile ergibt sich lediglich ein höherer konstruktiver Aufwand zur Darstellung der Gegenflächen.

Weiterhin ist es vorteilhaft, dass auch bereits vorhandene Wärmebehandlungsanlangen auf das erfindungsgemäße Verfahren adaptiert werden können. Hierzu muss bei einer konventionellen Wärmebehandlungsvorrichtung mit nur einem Ofen hinter diesem nur die Behandlungsstation und der zweite Ofen installiert werden. Je nach Ausgestaltung des vorhandenen Ofens ist es auch möglich, diesen zu teilen, so dass aus dem ursprünglichen einen Ofen der erste und der zweite Ofen entstehen.

Weitere Vorteile, Besonderheiten und zweckmäßige Weiterbildungen der Erfindung ergeben sich aus den Unteransprüchen und der nachfolgenden Darstellung bevorzugter Ausführungsbeispiele anhand der Abbildungen.

Von den Abbildungen zeigt:
Fig. 1 eine typische Temperaturkurve bei der Wärmebehandlung eines Stahlbauteils mit einem ersten und einem zweiten Bereich;
Fig. 2 eine erfindungsgemäße thermische Wärmebehandlungsvorrichtung in einer Draufsicht als Schemazeichnung;
Fig. 3 eine weitere erfindungsgemäße thermische Wärmebehandlungsvorrichtung in einer Draufsicht als Schemazeichnung:
Fig. 4 eine weitere erfindungsgemäße thermische Wärmebehandlungsvorrichtung in einer Draufsicht als Schemazeichnung;
Fig. 5 eine weitere erfindungsgemäße thermische Wärmebehandlungsvorrichtung in einer Draufsicht als Schemazeichnung;
Fig. 6 eine weitere erfindungsgemäße thermische Wärmebehandlungsvorrichtung in einer Draufsicht als Schemazeichnung; und
Fig. 7 eine weitere erfindungsgemäße thermische Wärmebehandlungsvorrichtung in einer Draufsicht als Schemazeichnung.

In der **Fig. 1** ist eine typische Temperaturkurve bei der Wärmebehandlung eines Stahlbauteils 200 mit einem ersten Bereich 210 und einem zweiten Bereich 220 gemäß dem erfinderischen Verfahren. Das Stahlbauteil 200 wird im ersten Ofen 110 gemäß des schematisch eingezeichneten Temperaturlaufs ϑ_{200,110} während der Verweilzeit t₁₁₀ im ersten Ofen auf eine Temperatur unterhalb der AC3-Temperatur aufgeheizt. Anschließend wird das Stahlbauteil 200 mit einer Transferzeit t₁₂₀ in die Behandlungsstation 150 transferiert. Dabei verliert das Stahlbauteil Wärme. In der Behandlungsstation wird ein zweiter Bereich 220 des Stahlbauteils 200 schnell abgekühlt, wobei der zweite Bereich 220 gemäß des eingezeichneten Verlaufs ϑ_{220,150} an Wärme verliert. Das Anblasen endet nach Ablauf der Behandlungszeit t_{B}, die in Abhängigkeit der Dicke des Stahlbauteils 200 und der Größe des zweiten Bereichs 220 nur einige wenige Sekunden beträgt. In erster Näherung ist dabei die Behandlungszeit t_{B} gleich der Verweilzeit t₁₅₀ in der Behandlungsstation 150. Der zweite Bereich 220 hat nun die Abkühlstopptemperatur ϑ_{S} erreicht. Zeitgleich ist auch die Temperatur des ersten Bereichs 210 in der Behandlungsstation 150 gemäß des eingezeichneten Temperaturverlaufs ϑ_{210,150} gefallen, wobei der erste Bereich 210 sich nicht im Bereich der Abkühleinrichtung befindet. Nach Ablauf der Behandlungszeit t_{B} wird das Stahlbauteil 200 während der Transferzeit t₁₂₁ in den zweiten Ofen 130 transferiert, wobei es weiter an Wärme verliert. Im zweiten Ofen 130 verändert sich die Temperatur des ersten Bereichs 210 des Stahlbauteils 200 gemäß dem schematisch eingezeichneten Temperaturverlauf ϑ_{210,130} während der Verweilzeit t₁₃₀, d.h. die Temperatur des ersten Bereichs 210 des Stahlbauteils 200 wird auf eine Temperatur oberhalb der AC3-Temperatur aufgeheizt. Auch die Temperatur des zweiten Bereichs 220 des Stahlbauteils 200 steigt gemäß dem eingezeichneten Temperaturverlauf ϑ_{220,130} während der Verweilzeit t₁₃₀ an, ohne die AC3-Temperatur zu erreichen. Der zweite Ofen 130 verfügt über keine speziellen Vorrichtungen zur unterschiedlichen Behandlung der verschiedenen Bereiche 210, 220. Es wird lediglich eine Ofentemperatur ϑ₄, d.h. eine im Wesentlichen homogene Temperatur ϑ₄ im gesamten Innenraum des zweiten Ofens 130, eingestellt, die oberhalb der Austenitisierungstemperatur AC3 liegt. Da der beziehungsweise die zweiten Bereiche eine deutlich niedrigere Temperatur als der beziehungsweise die ersten Bereiche zu Beginn der Verweilzeit t₁₃₀ im zweiten Ofen 130 aufweisen und beide Bereiche im zweiten Ofen 130 gleich aufgeheizt werden, weisen sie zum Ende der Verweilzeit t₁₃₀ eine ebenfalls unterschiedliche Temperatur auf. Die Verweilzeit t₁₃₀ des Stahlbauteils 200 im zweiten Ofen 130 ist so bemessen, dass der erste Bereich beziehungsweise die ersten Bereiche zum Ende der Verweilzeit t₁₃₀ eine Temperatur oberhalb der AC3-Temperatur aufweisen, während der zweite beziehungsweise die zweiten Bereiche zu diesem Zeitpunkt die AC3-Temperatur noch nicht erreicht haben.

Anschließend kann das Stahlbauteil während einer Transferzeit t₁₃₁ in ein Presshärtewerkzeug 160, das in einer nicht gezeigten Presse eingebaut ist, transferiert werden. Während der Transferzeit t₁₃₁ verliert das Stahlbauteil 200 erneut an Wärme, so dass die Temperatur des oder der ersten Bereiche auch unter die AC3-Temperatur abfallen kann. Dieser beziehungsweise diese Bereiche sind aber im Wesentlichen vollständig austenitisiert, wenn sie den zweiten Ofen 130 verlassen, so dass sie durch eine Abschreckung während einer Verweilzeit t₁₆₀ im Presshärtewerkezug 160 eine Umwandlung in hartes martensitisches Gefüge erfahren.

Zwischen den beiden Bereichen 210, 220 sind klar konturierte Abgrenzungen der einzelnen Bereiche 210, 220 realisierbar und durch den geringen Temperaturunterschied wird der Verzug des Stahlbauteils 200 minimiert. Geringe Spreizungen im Temperaturniveau des Stahlbauteils 200 wirken sich vorteilhaft bei der weiteren Verarbeitung in dem Presshärtewerkzeug 160 aus. Die notwendige Verweilzeit t₁₃₀ des Stahlbauteils 200 im zweiten Ofen 130 kann in Abhängigkeit von der Länge des Stahlbauteils 200 über die Einstellung der Fördergeschwindigkeit und der Auslegung der Länge des zweiten Ofens 130 realisiert werden. Eine Beeinflussung der Taktzeit der Wärmebehandlungsvorrichtung 100 wird so minimiert, sie kann sogar gänzlich vermieden werden.

**Fig. 2** zeigt eine erfindungsgemäße Wärmebehandlungsvorrichtung 100 in 90°-Anordnung. Die Wärmebehandlungsvorrichtung 100 weist eine Beladungsstation 101 auf, über die Stahlbauteile dem ersten Ofen 110 zugeführt werden. Weiterhin weist die Wärmebehandlungsvorrichtung 100 die Behandlungsstation 150 und in Hauptdurchflussrichtung D dahinter angeordnet den zweiten Ofen 130 auf. Weiter in Hauptdurchflussrichtung D dahinter angeordnet befindet sich eine Entnahmestation 131, die mit einer Positioniervorrichtung (nicht gezeigt) ausgerüstet ist. Die Hauptdurchflussrichtung knickt nun um im Wesentlichen 90° ab, um ein Presshärtewerkzeug 160 in einer Presse (nicht gezeigt) folgen zu lassen, in dem das Stahlbauteil 200 pressgehärtet wird. In Achsrichtung des ersten Ofens 110 und des zweiten Ofens 130 ist ein Behälter 161 angeordnet, in den Ausschussteile verbracht werden können. Der erste Ofen 110 und der zweite Ofen 120 sind bei dieser Anordnung bevorzugt als Durchlauföfen, beispielsweise Rollenherdöfen, ausgeführt.

**Fig. 3** zeigt eine erfindungsgemäße Wärmebehandlungsvorrichtung 100 in gerader Anordnung. Die Wärmebehandlungsvorrichtung 100 weist eine Beladungsstation 101 auf, über die Stahlbauteile dem ersten Ofen 110 zugeführt werden. Weiterhin weist die Wärmebehandlungsvorrichtung 100 die Behandlungsstation 150 und in Hauptdurchflussrichtung D dahinter angeordnet den zweiten Ofen 130 auf. Weiter in Hauptdurchflussrichtung D dahinter angeordnet befindet sich eine Entnahmestation 131, die mit einer Positioniervorrichtung (nicht gezeigt) ausgerüstet ist. Weiter folgt in nun weiter gerader Hauptdurchflussrichtung ein Presshärtewerkzeug 160 in einer Presse (nicht gezeigt), in dem das Stahlbauteil 200 pressgehärtet wird. Im Wesentlich in 90° zu der Entnahmestation 131 ist ein Behälter 161 angeordnet, in den Ausschussteile verbracht werden können. Der erste Ofen 110 und der zweite Ofen 120 sind bei dieser Anordnung ebenfalls bevorzugt als Durchlauföfen, beispielsweise Rollenherdöfen, ausgeführt.

**Fig. 4** zeigt eine weitere Variante einer erfindungsgemäßen Wärmebehandlungsvorrichtung 100. Die Wärmebehandlungsvorrichtung 100 weist wieder eine Beladungsstation 101 auf, über die Stahlbauteile dem ersten Ofen 110 zugeführt werden. Der erste Ofen 110 ist bei dieser Ausführung wieder vorzugsweise als Durchlaufofen ausgebildet. Weiterhin weist die Wärmebehandlungsvorrichtung 100 die Behandlungsstation 150 auf, die in dieser Ausführungsform mit einer Entnahmestation 131 kombiniert ist. Die Entnahmevorrichtung 131 kann beispielsweise über eine Greifvorrichtung (nicht gezeigt) verfügen. Die Entnahmestation 131 entnimmt beispielsweise mittels der Greifvorrichtung die Stahlbauteile 200 aus dem ersten Ofen 110. Die Wärmebehandlung mit dem Abkühlen des zweiten beziehungsweise der zweiten Bereiche 220 wird durchgeführt und das Stahlbauteile beziehungsweise die Stahlbauteile 200 werden in einen im Wesentlichen um 90° zur Achse des ersten Ofens 110 angeordneten zweiten Ofen 130 einlegt. Dieser zweite Ofen 130 ist in dieser Ausführungsform vorzugsweise als Kammerofen, beispielsweise mit mehreren Kammern, vorgesehen. Nach Ablauf der Verweilzeit t130 der Stahlbauteile 200 im zweiten Ofen 130 werden die Stahlbauteile 200 über die Entnahmestation 131 aus dem zweiten Ofen 130 entnommen und in ein gegenüberliegendes, in eine Presse (nicht gezeigt) eingebautes Presshärtewerkzeug 160 eingelegt. Dazu kann die Entnahmestation 131 über eine Positioniereinrichtung (nicht gezeigt) verfügen. In Achsrichtung des ersten Ofens 110 ist hinter der Entnahmestation 131 ein Behälter 161 angeordnet, in den Ausschussteile verbracht werden können. Die Hauptdurchflussrichtung D beschreibt bei dieser Ausführungsform eine Umlenkung von im Wesentlichen 90°. In dieser Ausführungsform ist kein zweites Positioniersystem für die Behandlungsstation 150 erforderlich. Darüber hinaus ist diese Ausführungsform vorteilhaft, wenn in Achsrichtung des ersten Ofens 110 nicht ausreichend Platz beispielsweise in einer Produktionshalle zur Verfügung steht. Die Abkühlung der zweiten Bereiche 220 des Stahlbauteils 200 kann bei dieser Ausführungsform auch zwischen Entnahmestation 131 und zweiten Ofen 130 erfolgen, so dass es keiner ortsfesten Behandlungsstation 150 bedarf. Beispielsweise kann eine Abkühlvorrichtung, beispielsweise eine Blasdüse, in die Greifvorrichtung integriert sein. Die Entnahmevorrichtung 131 sorgt für den Transfer des Stahlbauteils 200 von dem ersten Ofen 110 in den zweiten Ofen 130 und in das Presshärtewerkzeug 160 beziehungsweise in den Behälter 161.

Auch bei dieser Ausführungsform kann die Position von Presshärtewerkzeug 160 und Behälter 161 vertauscht werden, wie in Fig. 5 zu sehen. Die Hauptdurchflussrichtung D beschreibt bei dieser Ausführungsform zwei Umlenkungen von im Wesentlichen 90°. Ist der Platz für die Aufstellung der Wärmebehandlungsvorrichtung beschränkt, bietet sich eine Wärmebehandlungsvorrichtung gemäß Fig. 6 an: Im Vergleich zu der in Fig. 4 gezeigten Ausführungsform ist der zweite Ofen 130 in eine zweite Ebene oberhalb des ersten Ofens 110 versetzt. Auch bei dieser Ausführungsform kann die Abkühlung der zweiten Bereiche 220 des Stahlbauteils 200 ebenfalls zwischen Entnahmestation 131 und zweiten Ofen 130 erfolgen, so dass es keiner ortsfesten Behandlungsstation 150 bedarf. Erneut ist es vorteilhaft, den ersten Ofen 110 als Durchlaufofen und den zweiten Ofen 120 als Kammerofen, eventuell mit mehreren Kammern auszuführen.

In Fig. 7 schließlich ist eine letzte Ausführungsform der erfindungsgemäßen Wärmebehandlungsvorrichtung schematisch gezeigt. Im Vergleich zu der in Fig. 6 gezeigten Ausführungsform sind die Positionen von Presshärtewerkzeug 160 und Behälter 161 vertauscht.

Die hier gezeigten Ausführungsformen stellen nur Beispiele für die vorliegende Erfindung dar und dürfen daher nicht einschränkend verstanden werden. Alternative durch den Fachmann in Erwägung gezogene Ausführungsformen sind gleichermaßen in der vorliegenden Erfindung umfasst, sofern sie in den Schutzbereich der Ansprüche fallen.

### Bezugszeichenliste:

- 100: Wärmebehandlungsvorrichtung
- 110: erster Ofen
- 130: zweiter Ofen
- 131: Entnahmestation
- 135: Entnahmestation
- 150: Behandlungsstation
- 152: punktförmiger Infrarotstrahler
- 153: Heizfeld
- 160: Presshärtewerkzeug
- 161: Behälter
- 200: Stahlbauteil
- 210: erster Bereich
- 220: zweiter Bereich
- D: Hauptdurchflussrichtung
- M_{S}: Martensit-Starttemperatur
- t_{B}: Behandlungszeit
- t₁₁₀: Verweilzeit im ersten Ofen
- t₁₂₀: Transferzeit Stahlbauteil in Behandlungsstation
- t₁₂₁: Transferzeit Stahlbauteil in zweiten Ofen
- t₁₃₀: Verweilzeit im zweiten Ofen
- t₁₃₁: Transferzeit Stahlbauteil in Presshärtewerkzeug
- t₁₅₀: Verweilzeit in Behandlungsstation
- t₁₆₀: Verweilzeit im Presshärtewerkzeug
- ϑ_{S}: Abkühlstopptemperatur
- ϑ₃: Innentemperatur des ersten Ofens
- ϑ₄: Innentemperatur des zweiten Ofens
- ϑ_{200,110}: Temperaturverlauf des Stahlbauteils im ersten Ofen
- ϑ_{210,150}: Temperaturverlauf des ersten Bereichs des metallischen Bauteils in der Behandlungsstation
- ϑ_{220,150}: Temperaturverlauf des zweiten Bereichs des Stahlbauteils in der Behandlungsstation
- ϑ_{210,130}: Temperaturverlauf des ersten Bereichs des Stahlbauteils im zweiten Ofen
- ϑ_{220,130}: Temperaturverlauf des zweiten Bereichs des Stahlbauteils im zweiten Ofen
- ϑ_{200,160}: Temperaturverlauf des Stahlbauteils in dem Presshärtewerkzeug

## Patentansprüche

1. Verfahren zur gezielten bauteilzonenindividuellen Wärmebehandlung eines Stahlbauteils (200), wobei in dem Stahlbauteil (200) in einem oder mehreren ersten Bereichen (210) ein vorrangig austenitisches Gefüge einstellbar ist, aus dem durch Abschrecken ein mehrheitlich martensitisches Gefüge darstellbar ist, und in einem oder mehreren zweiten Bereichen (220) ein mehrheitlich feritisch-perlitisches Gefüge einstellbar ist,
**dadurch gekennzeichnet,**
**dass** das Stahlbauteil (200) zunächst in einem ersten Ofen (110) auf eine Temperatur unterhalb der AC3-Temperatur aufgeheizt wird, das Stahlbauteil (200) anschließend in eine Behandlungsstation (150) transferiert wird, wobei es während des Transfers abkühlen kann, und in der Behandlungsstation (150) die ein oder mehreren zweiten Bereiche (220) des Stahlbauteils (200) innerhalb einer Verweilzeit t₁₅₀ auf eine Abkühlstopptemperatur ϑ_{S} abgekühlt werden, anschließend in einen zweiten Ofen 130 transferiert wird, in dem dem Stahlbauteil (200) Wärme zugeführt wird, wobei die Temperatur des einen oder der mehreren zweiten Bereiche (220) während der Verweilzeit t₁₃₀ wieder auf eine Temperatur unterhalb der AC3-Temperatur ansteigt, während die Temperatur des einen oder der mehreren ersten Bereiche (210) in der gleichen Verweilzeit t₁₃₀ auf eine Temperatur oberhalb der AC3-Temperatur aufgeheizt werden.

2. Verfahren nach Anspruch 1,
wobei die Wärmezufuhr im zweiten Ofen (130) über Wärmestrahlung erreicht wird.

3. Verfahren nach Anspruch 1 oder 2,
wobei die ein oder mehreren zweiten Bereiche (220) des Stahlbauteils (200) in der Behandlungsstation (150) innerhalb einer Verweilzeit t₁₅₀ zur Abkühlung mit einem gasförmigen Fluid angeblasen werden.

4. Verfahren nach Anspruch 3,
wobei das gasförmige Fluid Wasser enthält.

5. Verfahren nach einem der vorherigen Ansprüche,
wobei die Abkühlung der ein oder mehreren zweiten Bereiche (220) des Stahlbauteils (200) in der Behandlungsstation (150) innerhalb einer Verweilzeit t₁₅₀ über Wärmeleitung erfolgt.

6. Verfahren nach Anspruch 5,
wobei die ein oder mehreren zweiten Bereiche (220) des Stahlbauteils (200) in der Behandlungsstation (150) innerhalb einer Verweilzeit t₁₅₀ zur Abkühlung mit einem Stempel in Kontakt gebracht werden, wobei der Stempel eine kleinere Temperatur aufweist als der oder die zweiten Bereiche (220).

7. Verfahren nach einem der vorherigen Ansprüche,
wobei die Innentemperatur ϑ₄ im zweiten Ofen (130) größer der AC3-Temperatur ist.

8. Wärmebehandlungsvorrichtung (100) zur gezielten bauteilzonenindividuellen Wärmebehandlung eines Stahlbauteils (200), aufweisend einen ersten Ofen (110) zur Aufheizung des Stahlbauteils (200) auf eine Temperatur unterhalb der AC3- Temperatur,
**dadurch gekennzeichnet,**
**dass** die Wärmebehandlungsvorrichtung (100) weiterhin eine Behandlungsstation (150) und einen zweiten Ofen (130) aufweist, wobei das Stahlbauteil von dem ersten Ofen (110) in die Behandlungsstation (150) transferierbar ist, wobei das Stahlbauteil von der Behandlungsstation (150) in den zweiten Ofen (130) transferierbar ist, wobei der zweite Ofen (130) auf eine homogene Temperatur ϑ₄ aufgeheizt ist, wobei die Behandlungsstation (150) eine Vorrichtung zum Abkühlen eines oder mehrerer zweiter Bereiche (220) des Stahlbauteils (200) aufweist und der zweite Ofen (130) über eine Einrichtung zur Einbringung von Wärme aufweist, mit der zumindest der erste oder die ersten Bereiche (210) des Stahlbauteils (200) auf eine Temperatur größer der AC3-Temperatur aufheizbar ist.

9. Wärmebehandlungsvorrichtung (100) nach Anspruch 8,
wobei die Vorrichtung zum Abkühlen eines oder mehrerer zweiter Bereiche (220) des Stahlbauteils (200) eine Düse zum Anblasen des oder der zweiten Bereiche (220) des Stahlbauteils (200) mit einem gasförmigen Fluid aufweist.

10. Wärmebehandlungsvorrichtung (100) gemäß einem der Ansprüche 8 oder 9, wobei die Vorrichtung zum Abkühlen eines oder mehrerer zweiter Bereiche (220) des Stahlbauteils (200) eine Düse zum Anblasen des oder der zweiten Bereiche (220) des Stahlbauteils (200) mit einem gasförmigen Fluid, dem Wasser beigemischt ist, aufweist.

11. Wärmebehandlungsvorrichtung (100) gemäß einem der Ansprüche 8 bis 10, wobei die Vorrichtung zum Abkühlen eines oder mehrerer zweiter Bereiche (220) des Stahlbauteils (200) Stempel zum Kontaktieren des oder der zweiten Bereiche (220) des Stahlbauteils (200) aufweist.

12. Wärmebehandlungsvorrichtung (100) gemäß Anspruch11,
wobei der Stempel zum Kontaktieren des oder der zweiten Bereiche (220) des Stahlbauteils (200) kühlbar ausgeführt ist.

13. Wärmebehandlungsvorrichtung (100) gemäß einem der Ansprüche 8 bis 12, wobei die Behandlungsstation (150) eine Positioniereinrichtung aufweist.

14. Wärmebehandlungsvorrichtung (100) gemäß einem der Ansprüche 8 bis 13, wobei die Behandlungsstation (150) Wärmereflektoren aufweist.

15. Wärmebehandlungsvorrichtung (100) gemäß einem der Ansprüche 8 bis 14, wobei die Behandlungsstation (150) wärmeisolierte Wandungen aufweist.

## Claims

1. Method for heat treating a steel component (200) in a targeted manner in individual component zones, it being possible for a predominantly austenitic structure to be used in the steel component (200) in one or more first regions (210), from which structure a predominantly martensitic structure can be produced by quenching, and for a predominantly ferritic-pearlitic structure to be used in one or more second regions (220),
**characterized in that,**
the steel component (200) is first heated in a first furnace (110) to a temperature below the AC3 temperature, the steel component (200) is then transferred to a treatment station (150), it being possible for the steel component to cool during the transfer, and the one or more second regions (220) of the steel component (200) are cooled to a cooling end temperature 8s in the treatment station (150) within a residence time t₁₅₀, then transferred to a second furnace (130) in which heat is supplied to the steel component (200), the temperature of the one or more second regions (220) increasing again to a temperature below the AC3 temperature during the residence time t₁₃₀, while the temperature of the one or more first regions (210) is heated to a temperature above the AC3 temperature in the same residence time t₁₃₀.

2. Method according to claim 1,
wherein the supply of heat in the second furnace (130) is achieved via thermal radiation.

3. Method according to either claim 1 or claim 2,
wherein the one or more second regions (220) of the steel component (200) are blown with a gaseous fluid in the treatment station (150) within a residence time t₁₅₀ for cooling.

4. Method according to claim 3,
wherein the gaseous fluid contains water.

5. Method according to any of the preceding claims,
wherein the one or more second regions (220) of the steel component (200) are cooled in the treatment station (150) within a residence time t₁₅₀ via thermal conduction.

6. Method according to claim 5,
wherein the one or more second regions (220) of the steel component (200) are brought into contact with a die in the treatment station (150) within a residence time t₁₅₀ for cooling, wherein the die has a lower temperature than the second region(s) (220).

7. Method according to any of the preceding claims,
wherein the internal temperature ϑ₄ in the second furnace (130) is greater than the AC3 temperature.

8. Heat treatment device (100) for heat treating a steel component (200) in a targeted manner in individual component zones, comprising a first furnace (110) for heating the steel component (200) to a temperature below the AC3 temperature, **characterized in that,**
the heat treatment device (100) further comprises a treatment station (150) and a second furnace (130), the steel component being transferable from the first furnace (110) to the treatment station (150), the steel component being transferable from the treatment station (150) to the second furnace (130), the second furnace (130) being heated to a homogeneous temperature ϑ₄, the treatment station (150) comprising a device for cooling one or more second regions (220) of the steel component (200), and the second furnace (130) comprising a device for introducing heat, by means of which at least the first region(s) (210) of the steel component (200) can be heated to a temperature greater than the AC3 temperature.

9. Heat treatment device (100) according to claim 8,
wherein the device for cooling one or more second regions (220) of the steel component (200) comprises a nozzle for blowing the second region(s) (220) of the steel component (200) with a gaseous fluid.

10. Heat treatment device (100) according to either of claims 8 or 9,
wherein the device for cooling one or more second regions (220) of the steel component (200) comprises a nozzle for blowing the second region(s) (220) of the steel component (200) with a gaseous fluid to which water is added.

11. Heat treatment device (100) according to any of claims 8 to 10,
wherein the device for cooling one or more second regions (220) of the steel component (200) comprises dies for bringing into contact with the second region(s) (220) of the steel component (200).

12. Heat treatment device (100) according to claim 11,
wherein the die for bringing into contact with the second region(s) (220) of the steel component (200) is designed to be coolable.

13. Heat treatment device (100) according to any of claims 8 to 12,
wherein the treatment station (150) comprises a positioning device.

14. Heat treatment device (100) according to any of claims 8 to 13,
wherein the treatment station (150) comprises heat reflectors.

15. Heat treatment device (100) according to any of claims 8 to 14,
wherein the treatment station (150) comprises heat-insulated walls.

## Revendications

1. Procédé de traitement thermique spécifique à une zone de composant ciblée d'un composant en acier (200), dans lequel, dans le composant en acier (200), dans au moins une première zone (210), une structure essentiellement austénitique peut être réglable à partir de laquelle une structure majoritairement martensitique peut être représentée par trempe, et, dans au moins une seconde zone (220), une structure à prédominance ferrito-perlitique peut être réglable,
**caractérisé en ce**
**que** le composant en acier (200) est d'abord chauffé dans un premier four (110) à une température inférieure à la température AC3, que le composant en acier (200) est ensuite transféré dans une station de traitement (150), dans lequel il peut se refroidir pendant le transfert, et, dans la station de traitement (150), l'au moins une seconde zone (220) du composant en acier (200) est refroidie jusqu'à une température d'arrêt de refroidissement ϑs pendant un temps de séjour t150, puis transférées vers un second four 130 dans lequel de la chaleur est alimentée au composant en acier (200), dans lequel la température de l'au moins une seconde zone (220) s'élève à nouveau à une température inférieure à la température AC3 pendant le temps de séjour t130, la température de l'au moins une première zone (210) s'élèvant dans le même temps de séjour t130 à une température supérieure à la température AC3.

2. Procédé selon la revendication 1,
dans lequel l'alimentation en chaleur du second four (130) est obtenue par rayonnement thermique.

3. Procédé selon la revendication 1 ou 2,
dans lequel l'au moins une seconde zone (220) du composant en acier (200) dans la station de traitement (150) est insufflée pour le refroidissement à l'aide d'un fluide gazeux pendant un temps de séjour t₁₅₀.

4. Procédé selon la revendication 3,
dans lequel le fluide gazeux contient de l'eau.

5. Procédé selon l'une quelconque des revendications précédentes,
dans lequel l'au moins une seconde zone (220) du composant en acier (200) est refroidie dans la station de traitement (150) pendant un temps de séjour t₁₅₀ par conduction thermique.

6. Procédé selon la revendication 5,
dans lequel l'au moins une seconde zone (220) du composant en acier (200) est mise en contact avec un poinçon pour refroidissement dans la station de traitement (150) pendant un temps de séjour t150, dans lequel le poinçon présente une température inférieure à l'au moins une seconde zone (220).

7. Procédé selon l'une quelconque des revendications précédentes,
dans lequel la température interne ϑ₄ dans le second four (130) est supérieure à la température AC3.

8. Dispositif de traitement thermique (100) destiné au traitement thermique spécifique à une zone de composant ciblé d'un composant en acier (200), comportant un premier four (110) destiné au chauffage du composant en acier (200) à une température inférieure à la température AC3,
**caractérisé en ce**
**que** le dispositif de traitement thermique (100) comporte en outre une station de traitement (150) et un second four (130), dans lequel le composant en acier peut être transféré du premier four (110) à la station de traitement (150), dans lequel le composant en acier peut être transféré de la station de traitement (150) au second four (130), dans lequel le second four (130) est chauffé à une température homogène ϑ₄, dans lequel la station de traitement (150) comporte un dispositif de refroidissement de l'au moins une seconde zone (220) du composant en acier (200) et le second four (130) comporte un dispositif d'introduction de la chaleur, avec lequel au moins la première ou les premières zones (210) du composant en acier (200) peuvent être chauffées à une température supérieure à la température AC3.

9. Dispositif de traitement thermique (100) selon la revendication 8,
dans lequel le dispositif de refroidissement de l'au moins une seconde zone (220) du composant en acier (200) comporte une buse de soufflage d'un fluide gazeux sur l'au moins une seconde zone (220) du composant en acier (200).

10. Dispositif de traitement thermique (100) selon l'une des revendications 8 ou 9, dans lequel le dispositif de refroidissement de l'au moins une seconde zone (220) du composant en acier (200) comporte une buse de soufflage d'un fluide gazeux auquel l'eau est mélangée sur l'au moins une seconde zone (220) du composant en acier (200).

11. Dispositif de traitement thermique (100) selon l'une quelconque des revendications 8 à 10, dans lequel le dispositif de refroidissement de l'au moins une seconde zone (220) du composant en acier (200) comporte des poinçons pour venir en contact avec l'au moins une seconde zone (220) du composant en acier (200).

12. Dispositif de traitement thermique (100) selon la revendication 11,
dans lequel le poinçon pour entrer en contact avec l'au moins une seconde zone (220) du composant en acier (200) est conçu pour être refroidi.

13. Dispositif de traitement thermique (100) selon l'une quelconque des revendications 8 à 12, dans lequel la station de traitement (150) comporte un dispositif de positionnement.

14. Dispositif de traitement thermique (100) selon l'une quelconque des revendications 8 à 13, dans lequel la station de traitement (150) comporte des réflecteurs thermiques.

15. Dispositif de traitement thermique (100) selon l'une quelconque des revendications 8 à 14, dans lequel la station de traitement (150) comporte des parois calorifugées.
